# EUROPÄISCHE PATENTSCHRIFT

(11) **EP 4 182 099 B1**
(45) Veröffentlichungstag und Bekanntmachung des Hinweises auf die Patenterteilung: **29.05.2024**
(21) Anmeldenummer: 21743422.4
(22) Anmeldetag: 09.07.2021
(51) Int. Cl.: B21B 1/22, B21B 27/00

(54) **DRESSIERTES STAHLBLECH, DRESSIERWALZE SOWIE VERFAHREN ZUR HERSTELLUNG EINES DRESSIERTEN STAHLBECHS**
SKIN PASS ROLLED SHEET STEEL, SKIN PASS ROLL AND METHOD FOR PRODUCING SKIN PASS ROLLED SHEET STEEL
TÔLE D'ACIER LAMINÉE À ÉCROUISSAGE SUPERFICIEL, ROULEAU D'ÉCROUISSAGE SUPERFICIEL ET PROCÉDÉ DE PRODUCTION DE TÔLE D'ACIER LAMINÉE À ÉCROUISSAGE SUPERFICIEL

(30) Priorität: 14.07.2020 DE 102020208777
(43) Veröffentlichungstag der Anmeldung: 24.05.2023
(73) Patentinhaber: ThyssenKrupp Steel Europe AG, 47166 Duisburg (DE)
(72) Erfinder: JUNGE, Fabian, 46485 Wesel (DE); DOHR, Robin, 46562 Voerde (DE); CETINKAYA, Burak William, 44139 Dortmund (DE)
(74) Vertreter: ThyssenKrupp Steel Europe AG
(86) Internationale Anmeldenummer: PCT/EP2021/069170
(87) Internationale Veröffentlichungsnummer: WO 2022/013099

(56) Entgegenhaltungen:
- EP-A1- 2 892 663
- EP-A1- 3 556 482
- WO-A1-03/004186
- ZIMNIK W ET AL: "PRETEX - EIN NEUES VERFAHREN ZUR ERZEUGUNG TEXTURIERTER FEINBLECHE FUER HOECHSTE ANSPRUECHE", STAHL UND EISEN,, Bd. 118, Nr. 3, 16. März 1998 (1998-03-16) , Seiten 75-80, 123, XP000739233, ISSN: 0340-4803

## Beschreibung

Die Erfindung betrifft ein mit einer Oberflächenstruktur dressiertes Stahlblech, eine mit einer Oberflächenstruktur strukturierte Dressierwalze sowie ein Verfahren zur Herstellung eines dressierten Stahlblechs, siehe z.B. EP 2 892 663 B1, die die Basis für den Oberbegriff der Ansprüche 1, 6 und 7 bildet.

Aus dem Stand der Technik sind mit einer Oberflächenstruktur dressierte Stahlbleche bekannt, s. zum Beispiel Patentschrift EP 2 892 663 B1, sowie in den noch nicht veröffentlichten Anmeldungen DE 10 2019 214 133.1, DE 10 2019 214 135.8, DE 10 2019 214 136.6 und DE 10 2019 215 480.4 von der Anmelderin beschrieben.

Mit der in der EP 2 892 663 B1 beschriebenen Technologie und Möglichkeit zum Laserstrukturieren von definierten, deterministischen Strukturen auf einer Dressierwalze ist es möglich, die Form des Dressierabdrucks so zu gestalten, dass ein Positivabdruck auf der Dressierwalze durch Einwirken auf die Oberfläche eines Stahlblechs zu einem Negativabdruck führt und somit die deterministische Oberflächenstruktur auf dem Stahlblech erzeugt wird, dass eine Oberflächenstruktur bereitgestellt wird, welche gezielt eingestellt werden kann. Die geometrische Ausgestaltung (Größe und Tiefe) einer deterministischen Oberflächenstruktur (negative Form) auf einem dressierten Stahlblech hängt insbesondere davon ab, wie die entsprechende geometrische Struktur (positive Form) auf einer Dressierwalze gestaltet ist/wird. Vorzugsweise kommen Laser-Texturierverfahren zur Anwendung, um gezielte Strukturen (positive Form) auf der Oberfläche einer Dressierwalze durch Materialabtrag einstellen zu können. Insbesondere kann durch gezielte Ansteuerung der Energie der Pulsdauer und Wahl einer geeigneten Wellenlänge eines auf die Oberfläche der Dressierwalze einwirkenden Laserstrahls positiv Einfluss auf die Gestaltung der Struktur(en) genommen werden. Mit hoher bzw. höherer Pulsdauer steigt die Wechselwirkungszeit von Laserstrahl und Dressierwalzenoberfläche und es kann mehr Material auf der Oberfläche der Dressierwalze abgetragen werden. Ein Puls hinterlässt auf der Dressierwalzenoberfläche einen im Wesentlichen kreisrunden Krater, der bzw. die, bei mehreren Kratern, nach dem Dressiervorgang die Oberfläche respektive die Fläche der Erhebungen auf dem Stahlblech und somit die Kontaktfläche zwischen Stahlblech und formgebender Dressierwalze abbildet. Eine Reduktion der Pulsdauer hat Einfluss auf die Ausbildung eines Kraters, insbesondere kann der Durchmesser des Kraters verringert werden. Durch die Reduktion der Pulsdauer, insbesondere bei der Verwendung von Kurz- bzw. Ultrakurzpulslasern, ist es möglich, die geometrische Struktur (positive Form) auf der Oberfläche einer Dressierwalze derart gezielt einzustellen.

Dies wird beispielsweise erreicht, wenn die Pulsdauer des Lasers, mit dem die Oberfläche der Dressierwalze texturiert wird, verringert wird und so die geometrische Struktur auf der Walze mit höherer Auflösung erzeugt werden kann.

Die Oberfläche (negative Form) eines Stahlblechs, vgl. vorgenannter Stand der Technik, entspricht im Wesentlichen der Oberfläche (positive Form) der Dressierwalze, welche durch entsprechende Einwirkung (Kraftübertragung) auf das Stahlblech die Oberflächenstruktur ausbildet, respektive einprägt. Vertiefungen, die im Wesentlichen nicht zusammenhängen bzw. miteinander verbunden sind, sind als geschlossene Struktur (Volumen) in das Stahlblech eingeprägt. Im Umkehrschluss weist die entsprechende Dressierwalze eine im Wesentlichen offene Struktur mit Erhebungen auf, die im Wesentlichen nicht zusammenhängen bzw. miteinander verbunden sind.

Eine geschlossene Struktur auf dem Stahlblech bindet aufgrund der erzeugten Leervolumina (Kavitäten) sehr gut Prozessmedien (Öl), welche beispielsweise für weitere Verarbeitungsschritte (Umformprozess etc.) zur Verfügung gestellt werden können. Eine zufriedenstellende Benetzbarkeit in einem nach dem Dressieren nachgelagerten Beschichtungsprozess hingegen ergibt sich aufgrund des Rückhaltevermögens der Kavitäten nur bedingt. Eine offene Struktur auf der Dressierwalze kann zu einer guten Benetzbarkeit eines Dressiermittels führen, so dass sich während des Dressierprozesses das Dressiermittel entlang der Struktur vorteilhaft ausbreiten kann. Des Weiteren können dadurch Dressierkräfte gut übertragen und dadurch die Struktur vorteilhaft in die Oberfläche des Stahlblechs eingeprägt werden. Das heißt, dass das Dressiermittel im Zuge der Kraftübertragung auf das Stahlblech aus den Vertiefungen der Walze von den mechanisch belasteten Bereichen in die unbelasteten Bereiche fließen kann. Die Vertiefungen werden frei und formgebende Elemente der Dressierwalze können die Stahlblechoberfläche gleichmäßig prägen.

Eine Alternative dazu stellt eine offene Struktur auf dem Stahlblech sowie eine entsprechende geschlossene Struktur auf der Dressieroberfläche dar, s. beispielhaft Patentschrift DE 689 10 866 T2, insbesondere die Ausführungen zu "rechteckig rillenartig" und "hexagonal rillenartig" in Figur 16. Mit einer offenen Struktur auf dem Stahlblech kann eine sehr gute Benetzbarkeit der Oberfläche erreicht werden. Nachteilig hingegen wirkt sich eine inhomogene Verteilung eines aufgebrachten Prozessmediums aus, da die offene Struktur ein schlechtes Rückhaltevermögen aufweist. Infolge der geschlossenen Struktur auf der Dressierwalze ist das Dressiermittel während des Dressierprozesses in der Kavität eingeschlossen und kann sich nicht verteilen bzw. ausbreiten, so dass die Dressierkräfte nicht ausreichend übertragen werden können und dadurch die Struktur nicht tief genug in die Oberfläche des Stahlblechs eingeprägt werden kann. Das heißt, dass das Dressiermittel im Zuge der Kraftübertragung auf das Stahlblech nicht weichen kann, da es in den Kavitäten der Walze gebunden ist. Die Vertiefungen bleiben mit Dressiermittel gefüllt und formgebende Elemente können sich nicht vollständig in die Oberfläche des Stahlblechs (ein-)prägen. Ein "trockenes" Dressieren ohne Verwendung von Dressiermitteln könnte Abhilfe schaffen, führt aber zu hohem Abrieb und Verschleiß und somit zu einer reduzierten Standzeit der Dressierwalze, was sich wiederrum nachteilig auf die Wirtschaftlichkeit auswirkt.

Sowohl die offene als auch die geschlossene Struktur auf einem Stahlblech respektive auf einer Dressierwalze haben Vor- und Nachteile. Offene Strukturen auf Stahlblechen sind besser benetzbar und bieten perspektivisch viel mehr Möglichkeiten als geschlossene Strukturen. Offene Strukturen auf Dressierwalzen lassen sich nur bedingt auf das Stahlblech prägen, wenn Dressiermittel verwendet wird. Daher besteht der Bedarf, die Vorteile der beiden Strukturen im Wesentlichen zu vereinen und die Nachteile weitestgehend zu reduzieren.

Die Aufgabe ist daher, ein mit einer Oberflächenstruktur dressiertes Stahlblech und eine mit einer Oberflächenstruktur strukturierte Dressierwalze zur Verfügung zu stellen, welche die aus dem Stand der Technik bekannten Nachteile im Wesentlichen nicht aufweisen, sowie ein verbessertes Verfahren zur Herstellung eines dressierten Stahlblechs anzugeben.

Die Aufgabe wird in Bezug auf ein Stahlblech mit den Merkmalen des Patentanspruchs 1, in Bezug auf eine Dressierwalze mit den Merkmalen des Patentanspruchs 6 und in Bezug auf ein Verfahren mit den Merkmalen des Patentanspruchs 7 gelöst.

Durch die Bereitstellung einer halboffenen Struktur auf der Oberfläche eines dressierten Stahlblechs, welche eine sehr gute Benetzbarkeit der Oberfläche ermöglicht und auch ein gutes Rückhaltevermögen durch die quasi geschlossenen Anteile der Struktur aufzeigt, bzw. einer halbgeschlossenen Struktur auf der Oberfläche einer strukturierten Dressierwalze, welche eine gute Benetzbarkeit mit einem Dressiermittel ermöglicht, wobei während des Dressierprozesses das Dressiermittel sich entlang der quasi offenen Anteile der Struktur verteilen respektive ausbreiten kann, können Dressierkräfte ausreichend übertragen und Strukturen vorteilhaft in die Oberfläche des Stahlblechs eingeprägt werden.

Die Dimensionierung respektive die Abmessung der einzelnen Vertiefungen und einzelnen Erhebungen sind individuell und nach Anforderung des zu verwendenden Stahlblechs auszulegen, jedoch mit der Maßgabe, dass auf einer Fläche von 1 mm² mindestens zwei Vertiefungen mit ihren jeweiligen Vertiefungsflächen und mindestens zwei Erhebungen mit ihren Erhebungsflächen vorhanden sind, welche nicht miteinander verbunden sind, wobei der Quotient bestehend aus der Vertiefung mit der größten Vertiefungsfläche in Bezug auf die Summe aller Vertiefungsflächen der Vertiefungen in der betrachteten Fläche von einem Quadratmillimeter einem Wert XB = 0,2 bis 0,9, und der Quotient bestehend aus der Anzahl aller Vertiefungsflächen der Vertiefungen in Bezug auf die Anzahl aller Erhebungsflächen der Erhebungen einem Wert YB < 5 entspricht.

Die Auswertung der Erhebungen (Anzahl) und Erhebungsflächen sowie Vertiefungen (Anzahl) und Vertiefungsflächen auf einem Quadratmillimeter kann beispielsweise anhand einer Konfokalmikroskopieaufnahme der entsprechenden Oberfläche ermittelt werden. Durch diese Form der Mikroskopie wird die zu untersuchende Oberfläche mit einer lateralen Auflösung beispielsweise kleiner als 3,3 µm gescannt und jedem gescannten Punkt mit einer Auflösung beispielsweise in z-Richtung kleiner als 150 nm ein Höhenwert zugeordnet, so dass durch den Scan die Topografie der Oberfläche vermessen wird. Die vermessene Oberflächentopografie kann als Graustufenbild dargestellt werden, indem die Skala der Höhenwerte in Graustufen die Werte 0 bis 255 umfassend umgewandelt werden, wobei der tiefste Punkt der Topografie mit dem kleinsten Höhenwert als schwarz (Wert = 0) und der größte Höhenwert als weiß (Wert = 255) definiert wird. Das erhaltene Graustufenbild *img* wird mithilfe einer Software, beispielsweise mittels der Software Octave (Version 5.2.0) durch die Funktion *bw* = *im2bw (img, "moments")* in ein Schwarz-Weiß-Bild *bw* umgewandelt, in dem die schwarzen Bereiche die Vertiefungen und die weißen Bereiche die Erhöhungen darstellen. Anhand dieses Schwarz-Weiß-Bildes werden die Flächen der Erhebungen und Vertiefungen ausgemessen sowie die Anzahl der Erhebungen und Vertiefungen gezählt.

Die Oberflächenstruktur der Oberflächen des dressierten Stahlblechs wie auch der strukturierten Dressierwalze können eine quasi-stochastische oder deterministische Oberflächenstruktur/- topografie aufweisen.

Unter deterministischer Oberflächenstruktur sind wiederkehrende Oberflächenstrukturen zu verstehen, welche eine definierte Form und/oder Ausgestaltung aufweisen, vgl. EP 2 892 663 B1. Insbesondere gehören hierzu auch Oberflächen mit einer (quasi-)stochastischen Anmutung, die jedoch mittels eines deterministischen Texturierungsverfahrens aufgebracht werden und sich somit aus deterministischen Formelementen zusammensetzen.

Unter Stahlblech ist allgemein ein Stahlflachprodukt zu verstehen, welches in Blechform bzw. in Platinenform oder in Bandform bereitgestellt werden kann.

Das erfindungsgemäß dressierte Stahlblech findet Anwendung im Fahrzeugbau, beispielsweise wird es als Halbzeug zur Fertigung, insbesondere zur Umformung von Bauteilen bereitgestellt. Aber auch eine Verwendung in anderen Bereichen ist denkbar.

Weitere vorteilhafte Ausgestaltungen und Weiterbildungen gehen aus der nachfolgenden Beschreibung hervor. Ein oder mehrere Merkmale aus den Ansprüchen, der Beschreibung wie auch der Zeichnung können mit einem oder mehreren anderen Merkmalen daraus zu weiteren Ausgestaltungen der Erfindung verknüpft werden. Es können auch ein oder mehrere Merkmale aus den unabhängigen Ansprüchen durch ein oder mehrere andere Merkmale verknüpft werden.

Gemäß einer Ausgestaltung des erfindungsgemäßen Stahlblechs entspricht XB einem Wert zwischen 0,3 und 0,85. Der XB-Wert kann insbesondere zwischen 0,35 und 0,8, vorzugsweise zwischen 0,4 und 0,8, besonders bevorzugt zwischen 0,45 und 0,8, weiter bevorzugt zwischen 0,5 und 0,8 betragen. Dadurch lässt sich das Benetzungsverhalten verbessern, insbesondere der Wasserkontaktwinkel reduzieren und die Oberflächenenergie erhöhen. Unter Wasserkontaktwinkel, gemessen in °, ist der statische Kontaktwinkel nach DIN 55660-1 zu verstehen, der eine Tangente an die Kontur des Wassertropfens im Drei-Phasen-Punkt zur Oberfläche des untersuchten Festkörpers ausbildet. Unter Oberflächenenergie, gemessen in mN/m, ist die Gesamtoberflächenenergie nach DIN 55660-2 zu verstehen, die aus der Summe des polaren und dispersen Anteils der Oberflächenenergie gebildet wird und ein Maß für die Energie darstellt, die zum Aufbrechen der chemischen Bindungen notwendig ist, wenn eine neue Oberfläche einer Flüssigkeit oder eines Festkörpers erzeugt wird.

Gemäß einer Ausgestaltung des erfindungsgemäßen Stahlblechs entspricht YB einem Wert kleiner 3, insbesondere kleiner 2,5, vorzugsweise kleiner 2, bevorzugt kleiner 1,5, weiter bevorzugt kleiner 1 entspricht. Dadurch lässt sich das Benetzungsverhalten verbessern, insbesondere der Wasserkontaktwinkel reduzieren und die Oberflächenenergie erhöhen.

Gemäß einer Ausgestaltung des erfindungsgemäßen Stahlblechs ist das Stahlblech mit einem metallischen Überzug beschichtet.

Beispielsweise ist der metallische Überzug durch Schmelztauchbeschichten aufgebracht. Insbesondere ist der metallische Überzug ein zinkbasierter Überzug. Vorzugsweise kann der Überzug neben Zink und unvermeidbaren Verunreinigungen zusätzliche Elemente wie Aluminium mit einem Gehalt von bis zu 5 Gew.-% und/oder Magnesium mit einem Gehalt von bis zu 5 Gew.-% in dem metallischen Überzug enthalten sein. Stahlbleche mit zinkbasiertem Überzug weisen einen sehr guten kathodischen Korrosionsschutz auf, welche seit Jahren im Automobilbau eingesetzt werden. Ist ein verbesserter Korrosionsschutz vorgesehen, weist der Überzug zusätzlich Magnesium mit einem Gehalt von mindestens 0,3 Gew.-%, insbesondere von mindestens 0,6 Gew.-%, vorzugsweise von mindestens 0,9 Gew.-% auf. Aluminium kann alternativ oder zusätzlich zu Magnesium mit einem Gehalt von mindestens 0,5 Gew.-% vorhanden sein, um insbesondere eine Anbindung des Überzugs an das Stahlblech zu verbessern und insbesondere eine Diffusion von Eisen aus dem Stahlblech in den Überzug bei einer Wärmebehandlung des beschichteten Stahlblechs im Wesentlichen zu verhindern, damit die positiven Korrosionseigenschaften weiterhin erhalten bleiben. Dabei kann eine Dicke des metallischen Überzugs zwischen 1 und 15 µm, insbesondere zwischen 2 und 12 µm, vorzugsweise zwischen 3 und 10 µm betragen. Beim Schmelztauschbeschichten werden zunächst die Stahlbleche mit einem entsprechenden metallischen Überzug beschichtet und anschließend dem Dressieren zugeführt. Das Dressieren erfolgt somit nach dem Schmelztauchbeschichten des Stahlblechs.

Alternativ kann das Stahlblech mit einem metallischen Überzug beschichtet sein, welcher beispielsweise durch elektrolytisches Beschichten aufgebracht ist. Dabei kann eine Dicke des metallischen Überzugs zwischen 1 und 10 µm, insbesondere zwischen 1,5 und 8 µm, vorzugsweise zwischen 2 und 5 µm betragen. Im Vergleich zum Schmelztauchbeschichten kann das Stahlblech zunächst dressiert und anschließend elektrolytisch beschichtet werden. Je nach Dicke des metallischen Überzugs kann die dressierte Oberflächenstruktur im Wesentlichen auch nach dem elektrolytischen Beschichten beibehalten werden. Alternativ ist auch zunächst ein elektrolytisches Beschichten mit anschließendem Dressieren denkbar.

Gemäß einem zweiten Aspekt betrifft die Erfindung eine mit einer Oberflächenstruktur strukturierte Dressierwalze, wobei die Oberflächenstruktur Erhebungen und Vertiefungen aufweist, wobei mindestens zwei Vertiefungen und mindestens zwei Erhebungen vorhanden sind, welche nicht miteinander verbunden sind, wobei jede Erhebung eine Erhebungsfläche und jede Vertiefung eine Vertiefungsfläche aufweist, wobei die Dimensionierung der Erhebungen und Vertiefungen auf einer Fläche von 1 mm² betrachtet derart ausgeführt ist, dass der Quotient bestehend aus der Erhebung mit der größten Erhebungsfläche in Bezug auf die Summe aller Erhebungsflächen der Erhebungen einem Wert XW = 0,9 bis 0,2, und der Quotient bestehend aus der Anzahl aller Erhebungsflächen der Erhebungen in Bezug auf die Anzahl aller Vertiefungsflächen der Vertiefungen einem Wert YW < 5 entspricht.

Die Auswertung der Erhebungen (Anzahl) und Erhebungsflächen sowie Vertiefungen (Anzahl) und Vertiefungsflächen auf einem Quadratmillimeter kann beispielsweise anhand einer Konfokalmikroskopieaufnahme der entsprechenden Oberfläche ermittelt werden. Durch diese Form der Mikroskopie wird die zu untersuchende Oberfläche mit einer lateralen Auflösung beispielsweise kleiner als 3,3 µm gescannt und jedem gescannten Punkt mit einer Auflösung beispielsweise in z-Richtung kleiner als 150 nm ein Höhenwert zugeordnet, so dass durch den Scan die Topografie der Oberfläche vermessen wird. Die vermessene Oberflächentopografie kann als Graustufenbild dargestellt werden, indem die Skala der Höhenwerte in Graustufen die Werte 0 bis 255 umfassend umgewandelt wird, wobei der tiefste Punkt der Topografie mit dem kleinsten Höhenwert als schwarz (Wert = 0) und der größte Höhenwert als weiß (Wert = 255) definiert wird. Das erhaltene Graustufenbild *img* wird mithilfe einer Software, beispielsweise mittels der Software Octave (Version 5.2.0) durch die Funktion *bw* = *im2bw (img, "moments")* in ein Schwarz-Weiß-Bild *bw* umgewandelt, in dem die schwarzen Bereiche die Vertiefungen und die weißen Bereiche die Erhöhungen darstellen. Anhand dieses Schwarz-Weiß-Bildes werden die Flächen der Erhebungen und Vertiefungen ausgemessen sowie die Anzahl der Erhebungen und Vertiefungen gezählt.

Die Oberfläche (positive Form) der Dressierwalze bildet durch Krafteinwirkung auf die Oberfläche des Stahlblechs eine Oberflächenstruktur aus, welche Vertiefungen und Erhebungen (negative Form) einprägt und entspricht im Wesentlichen der Oberfläche (positive Form) der Dressierwalze. Die Dressierwalze zur Ausbildung einer beispielsweise deterministischen Oberflächenstruktur kann mit geeigneten Mitteln bearbeitet werden, beispielsweise mittels Laser, vgl. auch EP 2 892 663 B1. Des Weiteren können auch andere Abtragverfahren zur Einstellung einer strukturierten Oberfläche an einer Dressierwalze eingesetzt werden, beispielsweise spanende Fertigungsverfahren mit geometrisch bestimmter oder unbestimmter Schneide, chemische bzw. elektrochemische, optische oder plasmainduzierte Verfahren, welche geeignet sind, eine Dressierwalze mit einer Oberflächenstruktur umsetzen zu können, um Erhebungen und Vertiefungen auf einer Fläche von 1 mm² betrachtet derart einzustellen, dass der Quotient bestehend aus der Erhebung mit der größten Erhebungsfläche in Bezug auf die Summe aller Erhebungsflächen der Erhebungen einem Wert XW = 0,9 bis 0,2, und der Quotient bestehend aus der Anzahl aller Erhebungsflächen der Erhebungen in Bezug auf die Anzahl aller Vertiefungsflächen der Vertiefungen einem Wert YW < 5 entspricht.

Gemäß einem dritten Aspekt betrifft die Erfindung ein Verfahren zum Herstellen eines mit einer Oberflächenstruktur dressierten Stahlblechs umfassend folgende Schritte:
- Bereitstellen eines Stahlblechs,
- Dressieren des Stahlblechs mit einer Dressierwalze, wobei eine erfindungsgemäße Dressierwalze zum Dressieren des Stahlblechs verwendet wird.

Um Wiederholungen zu vermeiden, wird jeweils auf die Ausführungen zu dem erfindungsgemäßen mit einer Oberflächenstruktur dressierten Stahlblech verwiesen.

Im Folgenden werden konkrete Ausgestaltungen der Erfindung mit Bezugnahme auf die Zeichnung im Detail näher erläutert. Die Zeichnung und begleitende Beschreibung der resultierenden Merkmale sind nicht beschränkend auf die jeweiligen Ausgestaltungen zu lesen, dienen jedoch der Illustration beispielhafter Ausgestaltung. Weiterhin können die jeweiligen Merkmale untereinander wie auch mit Merkmalen der obigen Beschreibung genutzt werden für mögliche weitere Entwicklungen und Verbesserungen der Erfindung, speziell bei zusätzlichen Ausgestaltungen, welche nicht dargestellt sind. Gleiche Teile sind stets mit den gleichen Bezugszeichen versehen.

Die einzige Zeichnung zeigt in den Figuren 1a) bis 1g) Oberflächen-Teilaufnahmen im Format 1 mm x 1 mm, aufgenommen mittels Konfokalmikroskop von unterschiedlich dressierten Stahlblechen. Dabei sind die Ausführungen in der Form und Dimensionierung der Vertiefungen und Erhebungen, sowie die Zusammenhänge bezüglich der Benetzbarkeit, wiedergegeben durch den Wasserkontaktwinkel, und der Oberflächenenergie in Abhängigkeit des XB- und XY-Werts in der Tabelle 1 jeweils auf einer Fläche von 1 mm² betrachtet zusammengefasst. Die Vertiefungen respektive ihre Vertiefungsflächen sind in den Figuren 1a) bis 1g) dunkel bzw. schwarz dargestellt und die Erhebungen respektive ihre Erhebungsflächen sind hell bzw. weiß wiedergegeben. Die Auswertung der Erhebungen (Anzahl) und Erhebungsflächen sowie Vertiefungen (Anzahl) und Vertiefungsflächen auf einem Quadratmillimeter erfolgte mit der Software Octave (Version 5.2.0.) und den entsprechend dafür vorgesehenen Funktionen, die auf das Schwarz-Weiß-Bild, in dem schwarze Bereiche Vertiefungen und weiße Bereiche Erhebungen darstellen, angewendet worden sind.

Wie aus der Tabelle 1 zu entnehmen, ist gut zu erkennen, dass eine vollständig offene Oberflächenstruktur auf dem Stahlblech, vgl. Fig. 1d), zwar die höchste Oberflächenenergie und den niedrigsten Wasserkontaktwinkel im Vergleich zu den anderen Ausführungen aufweist, wodurch das bestmögliche Benetzungsverhalten ausdrückbar ist, im Umkehrschluss dies jedoch bedeutet, dass die entsprechende Dressierwalze, hier nicht dargestellt, ein schlechtes Benetzungsverhalten aufweist und von der Verschleißbeständigkeit und damit in Verbindung mit der Standzeit nicht wirtschaftlich eingesetzt werden kann. Die Dressierwalze, hier nicht dargestellt, mit dem bestmöglichen Benetzungsverhalten und damit verbunden der höheren Standzeit und dem wirtschaftlichen Einsatz erzeugt auf dem Stahlblech eine geschlossene Oberflächenstruktur, vgl. Fig. 1a), welche zur niedrigsten Oberflächenenergie und zum höchsten Wasserkontaktwinkel im Vergleich zu den anderen Ausführungen und damit insbesondere bei komplexen zu formenden Bauteilgeometrien zu einem nicht ausreichenden Benetzungsverhalten führen kann. Bis auf das dressierte Stahlblech gemäß Ausführung in Figur 1b), welche mit einer Dressierwalze dressiert wurde, deren Oberfläche mittels EDT-Verfahren strukturiert wurde, wurden Dressierwalzen verwendet, welche in Anlehnung an die EP 2 892 663 B1 mittels Laser, mit einer pseudo-stochastischen, vgl. Fig. 1c) bzw. einer deterministischen Oberflächenstruktur strukturiert wurden, hier nicht dargestellt.

Die mit * gekennzeichneten Ausführungsbeispiele sind erfindungsgemäß dressierte Stahlbleche. Das Ausführungsbeispiel g) stellt ein dressiertes Stahlblech dar, das zwar auf den in den Ausführungsbeispielen e) und f) abgebildeten Strukturen aufbaut, sich jedoch in seinen Benetzungseigenschaften grundlegend von den Strukturen in e) und f) unterscheidet. Bei Betrachtung der in e) - g) angeführten Ausführungsbeispiele wird die abgebildete Struktur nach g) hin zunehmend offener, indem die Strukturen sukzessive größere Vertiefungen (Fläche) enthalten, indem Erhebungen aus der vorhergehenden Struktur durch gezielt gesetzte Vertiefungen geteilt werden. Dies wirkt sich zum einen auf den Quotienten XB der Fläche der größten Vertiefung zu der Summe der Fläche aller Vertiefungen aus und der XB-Wert steigt, zum anderen steigt ebenso die Anzahl der auf dem dressierten Stahlblech vorhandenen Erhebungen und damit sinkt der Quotient YB der Anzahl der Vertiefungen zu der Anzahl der Erhebungen. Entsprechend verringert sich der Wasserkontaktwinkel und die Oberflächenenergie der Stahlbleche steigt für die in g) abgebildete offenere Struktur. Insbesondere kann durch die Erfindung ein mit einer Oberflächenstruktur dressiertes Stahlblech bereitgestellt werden, welches eine Oberflächenenergie mit mehr als 40 mN/m, insbesondere mit mehr als 45 mN/m, vorzugsweise mit mehr als 50 mN/m und einen Wasserkontaktwinkel kleiner als 60 °, insbesondere kleiner als 55 °, vorzugsweise kleiner als 50 °aufweist. Durch die halboffene Oberflächenstruktur auf dem Stahlblech mitXB = 0,2 bis 0,9 und YB < 5 wie auch durch die halbgeschlossene Oberflächenstruktur auf der entsprechend strukturierten Dressierwalze mit XW = 0,9 bis 0,2 und YW < 5 ist ein guter Kompromiss für eine ausreichende Benetzbarkeit des Stahlblechs wie auch der Dressierwalze erzielbar.

**Tabelle 1**

| Fig. 1 | Oberflächenstruktur | XB | YB | Anzahl Erhebungen [1/mm2] | Anzahl Vertiefungen [1/mm2] | durchschnittliche Tiefe [µm] | Wasserkontaktwinkel [°] | Oberflächenenergie [mN/m] |
|---|---|---|---|---|---|---|---|---|
| a) | deterministisch/geschlossen | **0,0047** | **231** | 1 | 229 | 5 | 68 | 33 |
| b) | stochastisch | 0,21 | **7** | 13 | 78 | 4,2 | 61 | 41 |
| c) * | pseudo-stochastisch | 0,37 | 2,1 | 18 | 44 | 4,2 | 47 | 51 |
| d) | deterministisch/offen | **1** | 0,003 | 264 | 1 | 4 | 38 | 55 |
| e) | deterministisch/halboffen | **0,0599** | **7,36** | 11 | 73 | 4,3 | 67 | 34 |
| f) | deterministisch/halboffen | **0,095** | 0,087 | 66 | 11 | 4,4 | 67 | 33 |
| g) * | deterministisch/halboffen | 0,53 | 0,009 | 108 | 2 | 4,7 | 41 | 54 |

Die Tiefe der Oberflächenstruktur, entsprechend im Wesentlichen im Durchschnitt der Tiefe respektive dem Abstand zwischen Erhebung und Vertiefung, kann auch Einfluss auf die Benetzbarkeit bzw. das Rückhaltevermögen bezogen auf Prozessmedien (Öle, Schmierstoffe, etc.) nehmen. Mit ansteigender Tiefe der Oberflächenstrukturen auf einem dressierten Stahlblech steigt die Mittenrauheit und dementsprechend auch das Rückhaltevermögen, bei geringerer Tiefe sinkt das Rückhaltevermögen. Bei im Wesentlichen vergleichbarer Tiefe der Oberflächenstrukturen kann durch Variation der angegebenen Parameter (XB, YB) Einfluss auf das Benetzungsverhalten genommen werden, vgl. Ausführungen e) bis g). Die durchschnittliche Tiefe der Oberflächenstruktur beträgt beispielsweise mindestens 1 µm, insbesondere mindestens 2 µm, vorzugsweise mindestens 5 µm, bevorzugt mindestens 4 µm.

Die Merkmale sind, soweit technisch umsetzbar, im Rahmen des durch die Ansprüche definierten Schutzumfanges alle miteinander kombinierbar und als miteinander kombinierbar offenbart.

## Patentansprüche

1. Mit einer Oberflächenstruktur dressiertes Stahlblech, wobei die Oberflächenstruktur Erhebungen und Vertiefungen aufweist, wobei mindestens zwei Vertiefungen und mindestens zwei Erhebungen vorhanden sind, welche nicht miteinander verbunden sind, wobei jede Erhebung eine Erhebungsfläche und jede Vertiefung eine Vertiefungsfläche aufweisen, **dadurch gekennzeichnet, dass** die Dimensionierung der mindestens zwei Erhebungen und mindestens zwei Vertiefungen auf einer Fläche von 1 mm² betrachtet derart ausgeführt ist, dass der Quotient bestehend aus der Fläche der Vertiefung mit der größten Vertiefungsfläche in Bezug auf die Summe aller Vertiefungsflächen der Vertiefungen einem Wert XB = 0,2 bis 0,9, und der Quotient bestehend aus der Anzahl aller Vertiefungsflächen der Vertiefungen in Bezug auf die Anzahl aller Erhebungsflächen der Erhebungen einem Wert YB < 5 entspricht.

2. Stahlblech nach Anspruch 1, wobei XB einem Wert zwischen 0,3 bis 0,85 entspricht.

3. Stahlblech nach einem der vorhergehenden Ansprüche, wobei YB einem Wert < 3 entspricht.

4. Stahlblech nach einem der vorhergehenden Ansprüche, wobei das Stahlblech mit einem metallischen Überzug durch Schmelztauchbeschichten beschichtet ist.

5. Stahlblech nach einem der Ansprüche 1 bis 3, wobei das Stahlblech mit einem metallischen Überzug durch elektrolytisches Beschichten beschichtet ist.

6. Mit einer Oberflächenstruktur strukturierte Dressierwalze, wobei die Oberflächenstruktur Erhebungen und Vertiefungen aufweist, wobei mindestens zwei Vertiefungen und mindestens zwei Erhebungen vorhanden sind, welche nicht miteinander verbunden sind, wobei jede Erhebung eine Erhebungsfläche und jede Vertiefung eine Vertiefungsfläche aufweisen, **dadurch gekennzeichnet, dass** die Dimensionierung der mindestens zwei Erhebungen und mindestens zwei Vertiefungen auf einer Fläche von 1 mm² betrachtet derart ausgeführt ist, dass der Quotient bestehend aus der Fläche der Erhebung mit der größten Erhebungsfläche in Bezug auf die Summe aller Erhebungsflächen der Erhebungen einem Wert XW = 0,9 bis 0,2, und der Quotient bestehend aus der Anzahl aller Erhebungsflächen der Erhebungen in Bezug auf die Anzahl aller Vertiefungsflächen der Vertiefungen einem Wert YW < 5 entspricht.

7. Verfahren zum Herstellen eines mit einer Oberflächenstruktur dressierten Stahlblechs umfassend folgende Schritte:
- Bereitstellen eines Stahlblechs,
- Dressieren des Stahlblechs mit einer Dressierwalze,
**dadurch gekennzeichnet, dass** eine Dressierwalze nach Anspruch 6 zum Dressieren des Stahlblechs verwendet wird.

8. Verfahren nach Anspruch 7, wobei das Stahlblech mit einem durch Schmelztauchbeschichten metallischen Überzug beschichtet und anschließend dem Dressieren zugeführt wird.

9. Verfahren nach Anspruch 7, wobei das Stahlblech dem Dressieren zugeführt und anschließend mit einem metallischen Überzug elektrolytisch beschichtet wird.

## Claims

1. A steel sheet skin-passed with a surface structure, the surface structure comprising elevations and depressions, there being at least two depressions and at least two elevations which are not connected to one another, each elevation having an elevation surface and each depression having a depression surface, **characterized in that** the dimensioning of the at least two elevations and at least two depressions, viewed over an area of 1 mm², is carried out in such a way, that the quotient consisting of the area of the depression with the largest depression area in relation to the sum of all depression areas of the indentations corresponds to a value XB = 0.2 to 0.9, and the quotient consisting of the number of all depression areas of the indentations in relation to the number of all elevation areas of the elevations corresponds to a value YB < 5.

2. Steel sheet according to claim 1, wherein XB corresponds to a value between 0.3 and 0.85.

3. Steel sheet according to one of the preceding claims, wherein YB corresponds to a value < 3.

4. Steel sheet according to one of the preceding claims, wherein the steel sheet is coated with a metallic coating by hot-dip coating.

5. Steel sheet according to any one of claims 1 to 3, wherein the steel sheet is coated with a metallic coating by electrolytic coating.

6. A skin-pass roller structured with a surface structure, wherein the surface structure comprises elevations and depressions, wherein at least two depressions and at least two elevations are present which are not connected to one another, wherein each elevation comprises an elevation surface and each depression comprises a depression surface, **characterized in that** the dimensioning of the at least two elevations and at least two depressions is carried out on an area of 1 mm² such that the quotient consisting of the area of the elevation with the largest elevation area in relation to the sum of all elevation areas of the elevations corresponds to a value XW = 0.9 to 0.2, and the quotient consisting of the number of all elevation areas of the elevations in relation to the number of all depression areas of the depressions corresponds to a value YW < 5.

7. Method for producing a steel sheet skin-passed with a surface structure comprising the following steps:
- Providing a steel sheet,
- skin-passing the steel sheet with a skin-pass roller,
**characterized in that** a skin-pass roller according to claim 6 is used for skin-passing the steel sheet.

8. Method according to claim 7, wherein the steel sheet is coated with a metallic coating by hot-dip coating and then fed to the skin pass.

9. Method according to claim 7, wherein the steel sheet is fed to the skin-pass and then electrolytically coated with a metallic coating.

## Revendications

1. Tôle d'acier skin-pass avec une structure de surface, la structure de surface présentant des élévations et des dépressions, au moins deux dépressions et au moins deux élévations étant présents, qui ne sont pas reliés entre eux, chaque élévation présentant une surface de élévation et chaque dépression présentant une surface de dépression, **caractérisée en ce que** le dimensionnement des au moins deux élévations et des au moins deux dépressions, considéré sur une zone de 1 mm², est réalisé de telle manière, que le quotient de la surface de dépression ayant la plus grande surface de dépression par rapport à la somme de toutes les surfaces de dépression des dépressions correspond à une valeur XB = 0,2 à 0,9, et que le quotient du nombre de toutes les surfaces de dépression des dépressions par rapport au nombre de toutes les surfaces de élévation des élévations correspond à une valeur YB < 5.

2. Tôle d'acier selon la revendication 1, dans laquelle XB correspond à une valeur comprise entre 0,5 et 0,85.

3. Tôle d'acier selon l'une des revendications précédentes, dans laquelle YB correspond à une valeur < 3.

4. Tôle d'acier selon l'une quelconque des revendications précédentes, dans laquelle la tôle d'acier est revêtue d'un revêtement métallique par immersion à chaud.

5. Tôle d'acier selon l'une quelconque des revendications 1 à 3, dans laquelle la tôle d'acier est revêtue d'un revêtement métallique par dépôt électrolytique.

6. Cylindre de skin-pass structuré avec une structure de surface, la structure de surface présentant des élévations et des dépressions, au moins deux dépressions et au moins deux élévations étant présents et n'étant pas reliés les uns aux autres, chaque élévation présentant une surface de élévation et chaque dépression une surface de dépression, **caractérisé en ce que** la surface de élévation et la surface de dépression sont toutes les deux des élévations, que le dimensionnement d'au moins deux élévations et d'au moins deux dépressions sur une zone de 1 mm² est réalisé de telle sorte que le quotient constitué par la surface de élévation avec la plus grande surface de élévation par rapport à la somme de toutes les surfaces de élévations des élévations correspond à une valeur XW = 0,9 à 0,2, et le quotient constitué par le nombre de toutes les surfaces de élévation des élévations par rapport au nombre de toutes les surfaces de dépression des dépressions correspond à une valeur YW < 5.

7. Procédé de fabrication d'une tôle d'acier skin-pass avec une structure de surface, comprenant les étapes suivantes :
- Disposition une tôle d'acier,
- Skin-pass la tôle d'acier avec un rouleau de skin-pass,
**caractérisé en ce qu'**un rouleau de skin-pass selon la revendication 6 est utilisé pour skin-pass la tôle d'acier.

8. Procédé selon la revendication 7, dans lequel la tôle d'acier est revêtue d'un revêtement métallique par immersion à chaud et est ensuite amenée au dressage.

9. Procédé selon la revendication 7, dans lequel la tôle d'acier est amenée au dressage et est ensuite revêtue par électrolyse d'un revêtement métallique.
